# EUROPÄISCHE PATENTSCHRIFT

(11) **EP 1 292 725 B1**
(45) Veröffentlichungstag und Bekanntmachung des Hinweises auf die Patenterteilung: **07.03.2007**
(21) Anmeldenummer: 01984036.2
(22) Anmeldetag: 22.01.2001
(51) Int. Cl.: C25D 11/04, C25D 11/26, C25D 13/22

(54) **VERFAHREN ZUR HERSTELLUNG VON ERZEUGNISSEN**
METHOD FOR MANUFACTURING PRODUCTS
PROCEDE POUR LA FABRICATION DE PRODUITS

(30) Priorität: 21.06.2000 RU 2000115910
(43) Veröffentlichungstag der Anmeldung: 19.03.2003
(73) Patentinhaber: Greiner Extrusionstechnik GmbH, 4550 Kremsmünster (AT)
(72) Erfinder: KNIAZEV, Ergenij, Vladimirowitsch, Moskau, 115569 (RU); TSCHAVDAROV, Anatilij, Valentinowitsch, 115580, Moskau (RU)
(74) Vertreter: Secklehner, Günter
(86) Internationale Anmeldenummer: PCT/AT2001/000015
(87) Internationale Veröffentlichungsnummer: WO 2001/098562

(56) Entgegenhaltungen:
- NL-A- 7 001 486
- US-A- 4 107 016
- US-A- 5 720 866

## Beschreibung

Die Erfindung betrifft ein Verfahren zur Herstellung von Erzeugnissen, insbesondere von dekorativen und anderen, mit einem auf sie aufgetragenem Überzug.

Bekannt ist ein Verfahren zur Fertigung von Erzeugnissen, wie z.B. Werkstücken, bestehend aus Ventilmetallen bzw. ihren Legierungen und das darauffolgende Auftragen eines Überzugs mittels Mikro-Bogen-Oxidation oder Elektrophorese in alkalischer Lösung mit der Eintragung von Zusätzen (SU 9260084, 07.05.82). Dieses Verfahren hat folgende Nachteile:
1. Bei der Bearbeitung der Werkstücke in der Wanne beeinflußt die Ungleichmäßigkeit der Verteilung des elektromagnetischen Kraftfeldes auf der Oberfläche eines Werkstücks mit komplizierter Form die Qualität des Überzugs negativ. Aus diesem Grund verläuft der Prozeß des Auftragens des Überzugs auf den verborgenen und beschatteten, d.h. schlecht zugänglichen Stellen der Werkstücke sehr langsam oder findet überhaupt nicht statt.
2. Die Prozeßführung in der Wanne ist mit unproduktiv großem Aufwand an Elektroenergie verbunden, besonders im Falle der Bearbeitung von lokalen Stellen der Werkstücke. Dabei erfordert die Bearbeitung von Werkstücken mit komplizierter Technologie einen Schutz der Teile, die der Bearbeitung nicht unterliegen. Ebenso ist es notwendig, ständig die Lösung zu vermischen, was zu einem ungeordneten Eindringen der Teilchen in die Brennzone des Miko-Bogens führt.
3. Der Prozeß ist kompliziert gesteuert, mit einem niedrigen Ausnutzungsgrad des Pulvers. Dabei braucht man Pulver mit einer sehr kleinen Dispersion, für die Aufrechterhaltung der Lösung im Suspensions- (Schwebe-) Zustand und auch zum Ausschluß seines Absinkens auf dem Wannenboden.
4. Eine Realisierung des lokalen Auftragens von Überzügen auf große Werkstücke ist praktisch kompliziert und in einzelnen Fällen unmöglich. Deshalb ist der Prozeß des Anwachsens der Überzüge unproduktiv; gleichzeitig senkt das die Qualität der erhaltenen Überzüge und erhöht die Instabilität ihrer Eigenschaften.

Der Erfindung liegt die Aufgabe zugrunde, ein Verfahren zu schaffen, mit dem eine Steigerung der Qualität der Erzeugnisse und eine Produktivitätssteigerung der Arbeit erreicht werden kann.

Diese Aufgabe wird gelöst, indem ein Düsenelement vor dem Auftragen des Überzugs in der Entfernung von 5-15 mm von der Zone der zu bearbeitenden Oberfläche des Werkstücks angebracht wird, dessen Düsenquerschnitt in Abhängigkeit von der Beschaffenheit des zu bearbeitenden Teils der Werkstückoberfläche ausgewählt wird. Durch Zuführen der alkalischen Lösung durch das Düsenelement gewährt man die Möglichkeit eines Schlusses des elektrischen Stromkreises Kathode - Anode durch den ununterbrochenen und zwangs-zielgerichteten und/oder von selbst auslaufenden Lösungsstrahl zur Vermeidung einer zusätzlichen Kühlung der Werkstücke und für die Gewährleistung des Durchschmelzens des Überzuges in seiner ganzen Tiefe. Dabei werden als Zusätze die pulverförmigen Komponenten und/oder die hinsichtlich der chemischen Zusammensetzung notwendigen Ultra-Dispers-Pulver verwendet.

Es ist notwendig, daß bei Werkstücken mit komplizierter Geometrie das Düsenelement kontinuierlich entlang der ganzen zu bearbeitenden Oberfläche mit einer Geschwindigkeit von nicht mehr als 25 mm/min bei einer vorübergehenden Isolation von einzelnen Stellen des Werkstückes bewegt wird.

Vorzugsweise werden als Ventilmetalle Aluminium und Titan bzw. deren Legierungen, wie z.B. Duraluminium 1, Duraluminium16Hart, Aluminium Magnesium, AlMn (Aluminium Mangan)-Legierungen auf Titanbasis, AlV (Aluminium Vanadium)-Legierungen auf Titanbasis, verwendet werden.

Als pulverförmige Komponenten können Al, Ti; Al₂O₃, TiO₂, Aluminiumalaun und als Ultra-Dispers-Pulver - Al, Ti und Mg verwendet werden.

Es ist weiters möglich, die Erzeugnisse vorab mit einer leitfähigen Schicht zu versehen, wodurch auch nicht leitende Werkstoffe nach der Erfindung beschichtet werden können.

Bei der Bearbeitung von Oberflächenstellen von Werkstücken mit rechtwinkliger Form wird vorzugsweise ein Düsenelement verwendet, dessen Düsenquerschnitt eine rechtwinklige Form hat.

Die Eigenart der Fertigungsmethode der Werkstücke wird im Folgenden erklärt.

Dank einer Zwangszuführung der alkalischen Lösung durch die Düse in die Bearbeitungszone im Abstand von 5-15 mm von der Oberfläche des Werkstücks entsteht eine Intensivierung des Bildungsprozesses des Überzugs nicht mittels ungeordnetem (zufälligen) Auftreffen der Pulverteilchen des Pulvers in die Mikro- Bogen- Brennzone, sondern mittels des zwangs-zielgezielgerichteten Stroms.

Dabei wird die Notwendigkeit einer zusätzlichen Kühlung der Werkstücke dank dem ununterbrochenen Abspülen der Werkstücke durch die Strömung der Lösung mit den Pulverteilchen ausgeschlossen. Infolge eines intensiveren Eindringens der Pulverteilchen ins Gebiet der Mikro-Bogen-Entladung erfolgt eine starke Erhöhung des Stroms, mittels der Vergrößerung der Elektronen- Leitfähigkeit.

Das gewährleistet das Durchschmelzen des Überzugs in der ganzen Tiefe und seine hohe Adhäsion. Aus diesem Grund wird sparsamerer Verbrauch an Elektroenergie ermöglicht.

Bei der Prozeßführung entfällt auf den lokalen Stellen der Werkstücke die Notwendigkeit zur Isolation aller Teile, die der Bearbeitung nicht unterliegen.

Auf diese Art und Weise wird die Technologie der Prozeßführung deutlich vereinfacht. Folglich ist die erklärte Methode rentabler, einfacher, und die zu fertigenden Erzeugnisse haben erhöhte Qualitäten.

Die Ergebnisse der durchgeführten Versuche sind in den Tabellen 1 und 2 geführt.

Aus den Tabellen ist ersichtlich, daß die zweckmäßigste Entfernung vom Düsenelement bis zu den bearbeiteten Oberflächen der Werkstücke 5-15 mm beträgt.

Beispiel 1: Das Werkstück wird auf einem elektromechanischen Dreher (ist nicht gezeigt) installiert und in Gang gebracht. Die alkalische Lösung wird von selbst (oder zwangsläufig) auf die zu bearbeitende Oberfläche des Werkstücks durch das Düsenelement gerichtet.

Zwischen dem Werkstück und der Düse wird Spannung angelegt. Der Schluß des elektrischen Stromkreises Kathode-Anode geht durch den auslaufenden Strahl der Lösung. Die Lösung kann gleichzeitig durch eine oder mehrere Düsen gegeben werden, in Abhängigkeit von der Anzahl von gleichzeitig zu bearbeitenden Stellen der Werkstücke.

Für die Realisierung des Elektrophoreseprozesses kann die Lösung die hinsichtlich der chemischen Zusammensetzung notwendigen Ultra-Dispers-Pulver enthalten. Die konstante Konzentration des Pulvers in der Lösung wird dadurch aufrechterhalten, daß Pulver durch die Pulver- Dosiereinrichtung zugegeben werden kann.

Beispiel 2: Es wird gefordert, auf einem flachen Werkstück (Platte) aus der Legierung AlMg₂ einen verschleißfesten dekorativen Überzug auf dem rechtwinkeligen Teil zu bekommen. Für die Lösung dieser Aufgabe wurde der isolierende Konduktor (Leiter) mit der Öffnung hinsichtlich des rechtwinkeligen Teils gefertigt. Das Düsenelement für die Zuführung der alkalischen Lösung wird in 10 mm Abstand von der zu bearbeitenden Oberfläche plaziert, und auf dem Mechanismus für die Verschiebung des Düsenelements fest verankert. Die Verstellung wurde parallel zu den bearbeitenden Oberfläche mit unterschiedlichen Geschwindigkeiten, die in der Tabelle 2 angegeben wurden, realisiert. Der Durchmesser der Austrittsöffnung der Düse ist deutlich weniger als die Breite des zu bearbeitenden Teils. Deshalb wird die Düse auf einem Durchgang über die Länge des Teils bewegt, dann über die Breite in der Entfernung von 0,9 des Durchmessers der Düse, versetzt wieder über die Länge des Teils.

Das betreffende Beispiel zeigt die Möglichkeit zum Erhalt des Überzugs auf einer einzelnen Stelle des Erzeugnisses bei der aufeinander folgenden Verschiebung des Düsenelements mit einer Geschwindigkeit von bis zu 25 mm/min innerhalb des isolierenden Konduktors (Leiters).

Die analogen optimalen Bereiche bekam man bei der Mikro-Bogen-Oxidation von Titanlegierung.

Die auf diese Art und Weise vorliegende Methode der Fertigung der Erzeugnisse erhöht die Qualität der Erzeugnisse und die Arbeitsproduktivität.

Das erfindungsgemäße Verfahren kann selbstverständlich auch auf andere Werkstoffe, z.B. Metalle bzw. Legierungen allgemein, angewandt werden, sofern zwischen diesen und der Düse ein Stromkreis geschlossen werden kann. Erforderlichenfalls kann dies durch eine elektrisch leitfähige Beschichtung des Werkstückes erfolgen.

Industrielle Anwendbarkeit: Die Erfindung kann z.B. bei der Fertigung der Erzeugnisse verwendet werden, die aus Ventilmetallen und ihren Legierungen hergestellt wurden.

**Tabelle 1:**

| Entfernung bis zur Düse, mm | Material des Erzeugnisses (Legierung) | Konzentration des Pulvers, g/l | Zeit der Bearbeitung, min | Ergebnis |
|---|---|---|---|---|
| Bis 5 | Duraluminium 1 Duraluminium 16Hart | 0 | 20 | Bei der Überzugsdicke von mehr als 30 µm entsteht ein elektrischer Durchschlag zwischen der Düse und dem Erzeugnis. |
| | | | | Ablösen des MDO-Prozesses |
| | | 15 | 10 | Durchschlag bei der Schichtdicke 20µm. Ablösen des MDO-Prozesses. |
| 5 | Duraluminium 1 | 0 | 120 | Guter Überzug mit Dicke von 150 µm |
| | | 15 | 90 | Der befriedigende Überzug mit Dicke von 150 µm |
| | Duraluminium 16Hart | 0 | 120 | Guter Überzug mit Dicke von 200 µm |
| | | 15 | 90 | Guter Überzug mit Dicke von 200 µm |
| | Duraluminium 1 | 0 | 120 | Guter Überzug mit Dicke von 150 µm |
| | | 15 | 100 | Guter Überzug mit Dicke von 150 µm |
| 10 | Duraluminium 16Hart | 0 | 120 | Guter Überzug-mit Dicke von 150 µm |
| | | 15 | 100 | Guter Überzug mit Dicke von 150 µm |
| 15 | Duraluminium 1 | 0 | 120 | Guter Überzug mit Dicke von 100 µm |
| | | 15 | 90 | Guter Überzug mit Dicke von 100 µm |
| 15 | Duraluminium 16Hart | 0 | 100 | Guter Überzug mit Dicke von 100 µm |
| | Duraluminium 16Hart | 15 | 100 | Guter Überzug mit Dicke von 100 µm |
| 17 | Duraluminium 1 | 0 | 180 | Es ist nur bei der Vergrößerung der Arbeitsspannung um das 1,5-fache vom nominellen eine Überzug in der Dicke von 50 µm zu bekommen. Die Geschwindigkeit des Anwachsens des Überzugs ist unbefriedigend. Stark steigen die energetischen Kosten und die Kosten des Auftragens des Überzugs. Das ist nicht rationell. |
| | | 15 | 150 | |
| | Duraluminium 16Hart | 0 | 180 | |
| | | 15 | 160 | |

**Tabelle 2:**

| Geschwindigkeit der Verschiebung der Düse, mm/min | Ergebnis |
|---|---|
| 5 | Der Überzug ist qualitativ gut. Dicke bis zu 4 µm nach einem Durchgang |
| 25 | Der Überzug ist qualitativ gut. Dicke bis zu 1 µm nach einem Durchgang |
| 35 | Der Überzug wird praktisch nicht gebildet, da die Aufenthaltszeit der «vereinzelten» Stelle der zu bearbeitenden Oberfläche unter der Düse so kurz ist, daß der MikroBogen-Prozeß nicht entsteht. Die vorgegebene Geschwindigkeit der Düsenverschiebung ist unbefriedigend. |

## Patentansprüche

1. Verfahren zur Beschichtung von Erzeugnissen, wie z.B. Werkstücken, insbesondere aus Ventilmetallen bzw. deren Legierungen, durch Mikro-Bogen-Oxidation in Anwesenheit von zumindest einem in eine alkalische Lösung eingetragenen Zusatz, wobei die alkalische Lösung über ein Düsenelement zugeführt wird und **dadurch** ein elektrischer Stromkreis Kathode - Anode geschlossen wird, **dadurch gekennzeichnet, daß** das Düsenelement vor dem Auftragen der Beschichtung in einer Entfernung von 5-15 mm von der Zone der zu bearbeitenden Oberfläche des Werkstücks angebracht wird, wobei der Düsenquerschnitt in Abhängigkeit von der Geometrie des zu bearbeitenden Teils der Werkstückoberfläche ausgewählt wird, daß weiters die alkalische Lösung ununterbrochenen und zwangs-zielgerichtetet und/oder von selbst auslaufend zur Vermeidung einer zusätzlichen Kühlung der Werkstücke und für die Gewährleistung des Durchschmelzens des Überzugs in seiner ganzen Tiefe zugeführt wird und wobei als Zusätze die pulverförmige Komponenten oder die hinsichtlich der chemischen Zusammensetzung notwendigen Ultra-Dispers-Pulver verwendet werden, und daß das Düsenelement mit einer Geschwindigkeit von nicht mehr als 25 mm/min konsequent über die ganze zu bearbeitende Oberfläche des Werkstücks bewegt wird.

2. Verfahren nach Anspruch 1, **dadurch gekennzeichnet, daß** als Ventilmetalle Al, Ti, und als ihre Legierungen Duraluminium 1, Duraluminium 16Hart, Aluminium Magnesium, AlMn (Aluminium Mangan)-Legierungen auf Titanbasis, AlV (Aluminium Vanadium)-Legierungen auf Titanbasis, verwendet werden.

3. Verfahren nach Anspruch 1 oder 2, **dadurch gekennzeichnet, daß** als pulverförmige Komponenten Al, Ti, Al₂O₃, TiO₂, Aluminiumalaun und als Ultra-Dispersions-Pulver - Al, Ti, und Mg verwendet werden.

4. Verfahren nach einem der vorhergehenden Ansprüche, **dadurch gekennzeichnet, daß** das Erzeugnis mit einer leitfähigen Schicht versehen wird, insbesondere in jenen Oberflächenbereichen, die von der Düse überstrichen werden.

## Claims

1. Method of coating products, such as workpieces for example, in particular made from valve metals and their alloys, by micro-arc oxidation in the presence of at least one additive incorporated in an alkaline solution, whereby the alkaline solution is applied by means of a nozzle element, after which an electric anode-cathode current circuit is established, **characterised in that**, before applying the coating, the nozzle element is mounted at a distance of 5-15 mm from the zone of the surface of the workpiece to be processed, the nozzle cross section being selected depending on the geometry of the part of the workpiece surface to be processed, and the alkaline solution is delivered continuously and is forcibly and selectively directed and/or is automatically ejected in order to avoid additional cooling of the workpieces and to ensure that the coating is fused through its entire depth, and the additives used are powdered components or the ultra-dispersion powder needed for the chemical composition, and the nozzle element is moved at a speed of not more than 25 mm/min consistently across the entire surface of the workpiece to be processed.

2. Method as claimed in claim 1, **characterised in that** Al, Ti are used as valve metals and, as their alloys, duraluminum 1, duraluminum 16hard, aluminium magnesium, AlMn (aluminium manganese) alloys on a titanium base and A1V (aluminium vanadium) alloys on a titanium base.

3. Method as claimed in claim 1 or 2, **characterised in that** Al, Ti, Al₂O₃, TiO₂, aluminium alum are used as the powdered components and Al, Ti and Mg are used as the ultra-dispersion powder.

4. Method as claimed in one or more of the preceding claims, **characterised in that** the product is provided with a conductive layer, in particular in those surface regions across which the nozzle passes.

## Revendications

1. Procédé pour revêtir des produits, comme par exemple des pièces, en particulier en métaux de soupape, respectivement leurs alliages, par une oxydation à micro-arc en présence d'au moins un produit d'addition introduit dans une solution alcaline, où la solution alcaline est amenée par un élément de buse et, ce faisant, un circuit électrique cathode-anode est fermé, **caractérisé en ce que** l'élément de buse, avant l'application du revêtement, est monté à une distance de 5-15 mm de la zone de la surface à traiter de la pièce, où la section transversale de la buse est sélectionnée en fonction de la géométrie de la pièce à traiter de la surface de la pièce, **en ce qu'**en outre la solution alcaline est amenée d'une manière ininterrompue et orientée de force et/ou en s'écoulant d'elle-même pour éviter un refroidissement additionnel des pièces et pour assurer la fusion du revêtement dans toute sa profondeur, et où comme revêtements d'addition, les composants pulvérulants ou les poudres ultra-disperses nécessaires en ce qui concerne la composition chimique sont utilisées, et **en ce que** l'élément de buse est amené à une vitesse non supérieure à 25 mm/min d'une manière conséquente sur toute la surface à traiter de la pièce.

2. Procédé selon la revendication 1, **caractérisé en ce qu'**on utilise comme métaux de soupape du Al, Ti, et comme leurs alliages, du duralumin 1, du duralumin de dureté 16, de l'aluminium magnésium, des alliages AlMn (aluminium manganèse) à base de titane, des alliages AIV (aluminium vanadium) à base de titane.

3. Procédé selon la revendication 1 ou 2, **caractérisé en ce qu'**on utilise comme composants pulvérulants du Al, Ti, Al₂O₃, TiO₂, aluminium-alun et comme poudre ultra-dispersion du Al, Ti et Mg.

4. Procédé selon l'une des revendications précédentes, **caractérisé en ce que** le produit est pourvu d'une couche conductrice, en particulier dans les zones de surface sur lesquelles passe la buse.
